# FASCICULE DE BREVET EUROPEEN

(11) **EP 0 125 170 B1**
(45) Date de publication et mention de la délivrance du brevet: **04.02.1987**
(21) Numéro de dépôt: 84400861.5
(22) Date de dépôt: 27.04.1984
(51) Int. Cl.: D06L 3/02, C11D 3/39

(54) **Procédé de blanchiment des textiles en présence de particules de fer ou de rouille**
Verfahren zum Bleichen von Textilien in Gegenwart von Eisen- oder Rostpartikeln
Process for bleaching textiles in the presence of iron or rust particles

(30) Priorité: 10.05.1983 FR 8307766
(43) Date de publication de la demande: 14.11.1984
(73) Titulaire: ELF ATOCHEM S.A., 92800 Puteaux (FR)
(72) Inventeur: Tatin, Gérard Jean-Louis, F-68100 Mulhouse (FR)

## Description

La présente invention concerne un procédé de blanchiment de fibres cellulosiques ou cellulosiques- synthétiques au moyen d'agents d'oxydation tels le peroxyde d'hydrogène, les persels, le peroxyde de sodium en présence de particules de fer ou de rouille.

La présence de particules métalliques sur les tissus au cours du blanchiment est due à de nombreux facteurs: restes de feuillards rouillés sur les balles de coton, aiguisage des cardes pendant la filature, utilisation de bacs à colle en fer pour la préparation de l'encollage, abrasion des peignes au cours du tissage, rouille des tuyauteries véhiculée par l'eau utilisée pour les lavages et les bains de blanchiment, etc....

Le mécanisme de dégradation des fibres en présence de particules de fer ou de rouille au cours du blanchiment par oxydation est bien connu et redouté depuis fort longtemps.

Les particules métalliques catalysent la décomposition de l'oxydant utilisé pour le blanchiment provoquant une altération des fibres par formation d'oxycellulose. Ces altérations sont localisées aux endroits où le catalyseur adhère à la fibre. Elles se manifestent par la formation de trous ayant la forme de points ou de traits, le reste du tissu pouvant être absolument correct.

Ou bien, lorsque l'altération est moins poussée, il y a formation de taches au cours de la teinture, le colorant ayant une affinité différentielle pour la cellulose et l'oxycellulose. Ces phénomènes ont été abondamment décrits dans la littérature, notamment dans :
- Technologie Chimico-textile. Blanchiment - teinture, Impression en Apprêts tome 1er par Gustave CAPRON.
- Textile Chemistry - Impureties in fibres. Purification of fibres par R.H. PETERS - vol. Il p. 11 (1959).
- The principles of bleaching and finishing of cotton-3ème éd. par S.R. TROTMAN M. A. FIC. p. 510 (1927).
- Activateurs et stabilisants pour le blanchiment au peroxyde. Text. Prox. Int. 29 (1974) par le Dr. P. NEY, p. 1552-1565.

Les dégradations occasionnées par la présence de particules de fer ou de rouille au cours du blanchiment des textiles se traduisent donc par une dégradation irréversible des fibres et conduisent de ce fait à des pertes importantes pour les entreprises de blanchiment.

Or, ainsi que cela a été montré plus haut, les origines de ces particules étant nombreuses, les problèmes posés par celles-ci n'ont pas un caractère accidentel.

Il existe par conséquent un besoin industriel, répondant à un souci constant de la profession de l'ennoblissement des textiles, de disposer d'un procédé.

Une solution utilisée dans la technique antérieure consistait à effectuer un débouillissage qui est un traitement alcalin à chaud du tissu. Cette opération se situant entre le désencollage et le blanchiment ne peut être effectuée dans le cas d'un désencollage-blanchiment simultané. En outre, ce traitement consomme de l'énergie et son efficacité peut être limitée car l'eau qui est utilisée dans l'opération de rinçage ultérieur peut contenir des traces de rouille.

La présente invention pallie ces défauts et fournit un procédé économique permettant de blanchir des textiles sans aucune dégradation en présence de particules de fer ou de rouille dans un bain de blanchiment contenant un oxydant et une formulation du type suivant:
EDTA (acide éthylènediamine tétraacétique) 1 à 2 g/I de bain
Métasilicate de sodium pentahydraté 0 à 8 g/l de bain
Tétraborate de sodium décahydraté 5 à 10 gll de bain
Phosphate disodique 10 à 15 g/I de bain (compté en poids de composé anhydre)
Agent mouillant non ionique 1 à 2 g/I de bain
Sans sortir du cadre de l'invention, on peut, dans la formulation ci-dessus, remplacer l'EDTA par un autre agent complexant métallique et le phosphate disodique par un autre phosphate alcalin soluble.

L'oxydant du bain de blanchiment peut, par exemple, être choisi parmi le peroxyde d'hydrogène, les persels et le peroxyde de sodium.

La présente invention présente un caractère surprenant compte tenu de l'état de la technique dans le domaine du blanchiment. En effet, le brevet belge n° 789 699 de LAPORTE concernant des compositions de blanchiment à base de peroxyde d'hydrogène indique que les bains sont moins efficaces quand on y ajoute du phosphate disodique. Il y ayait donc un préjugé à vaincre pour effectuer la présente invention.

Le procédé de l'invention permet de blanchir des tissus en fibres cellulosiques ou mixtes cellulose- synthétique sans aucune dégradation en présence de particules de fer et de rouille.

Le procédé de l'invention permet en outre de réaliser le désencollage-blanchiment simultanément en présence d'amylase.

L'invention sera décrite à présent plus en détails dans les exemples non limitatifs suivants.

### Exemples

Les exemples ont été rédigés selon la technique suivante:
a) répartition aléatoire des particules métalliques dans les tissus écrus (cette répartition peut être mise en évidence au moyen d'une solution acide de thiocyanate de sodium). Nous avons "modélisé" le phénomène en introdusant dans chaque échantillon de tissu écru une épingle rouillée.
b) Imprégnation du tissu écru dans le bain de blanchiment ou de désencollage-blanchiment et exprimage pour ne laisser dans le tissu que la quantité de bain nécessaire à la réaction (cette quantité a été fixée à 100% en poids de tissu sec).
c) Vaporisage pour porter le tissu à la température souhaitée de 90 - 95° C.
d) Dépôt par enroulage ou en plis pendant 30' à température.
e)Lavages
   -à 90-95°C
   -à 60°C
   - à froid

### Exemples 1 à 3

Pour 1 l de bain d'imprégnation on a
H₂0₂ 35 %40 ml
EDTA 1 g
Métasilicate de sodium pentahydraté 7,5 g
Tétraborate de sodium décahydraté 10 g
- Phosphate disodique anhydre 15 g
Mouillant non ionique : Ukanil 1036 N® de la Société P C U K 1,5 g
Amylase : Enzylase C® de la Société DIAMALT 10 g
Exemple 1 : Tissu sergé de 240 g/m².
Standard européen - origine Allemagne.
Encollage amidon 8 % en poids du tissu.
Exemple 2 : Tissu toile coton de 160 g/m².
Origine Chine.
Encollage amidon 6 % en poids du tissu.
Exemple 3 : Tissu toile coton de 180 g/m².
Très puceux - Origine Tunisie.
Encollage amidon 5 % en poids du tissu.
Les résultats sont donnés dans le tableau ci-dessous:

Pour aucun des tissus testés il n'y a de tache de rouille ou d'abaissement anormal du DP.

## Revendications

1. Procédé permettant le blanchiment des textiles sans aucune dégradation en présence de particules de fer ou de rouille dans un bain de blanchiment contenant un oxydant, 1 à 2 g/l d'agent complexant métallique et 5 à 10 g/l de tétraborate de sodium pentahydraté, caractérisé en ce que le bain de blanchiment contient en outre:
Métasilicate de sodium pentahydraté 0 à 8 g/l de bain
Phosphate alcalin soluble 10 à 15g/1 de bain (compté en poids de produit anhydre)
Agent mouillant non ionique 1 à 2 g/1 de bain

2. Procédé selon la revendication 1, dans lequel ledit oxydant est choisi parmi le peroxyde d'hydrogène, les persels et le peroxyde de sodium.

3. Procédé selon l'une des revendications 1 et 2 dans lequel ledit agent complexant métallique est l'EDTA (acide éthylène diamine tétracétique).

4. Procédé selon l'une des revendications 1 à 3 dans lequel ledit phosphate alcalin soluble est le phosphate disodique.

## Patentansprüche

1. Verfahren zum zerstörungsfreien Bleichen von Textilien in Gegenwart von Eisen- oder Rostpartikeln in einem Bleichbad, das ein Oxydationsmittel, 1 bis 2 g/I eines Metallkomplexierungsmittels und 5 bis 10 g/l Natriumtetraboratpentahydrat enthält, dadurch gekennzeichnet, daß das Bleichbad außerdem
0 bis 8 g/I Bad Natriummetasilikatpentahydrat,
10 bis 15 g/I Bad lösliches Alkaliphosphat (angegeben als Gewicht des wasserfreien Produkts), und
1 bis 2 g/l Bad eines nicht-ionischen Benetzungsmittels enthält.

2. Verfahren nach Anspruch 1, bei dem das genannte Oxydationsmittel ausgewählt wird unter Wasserstoffperoxid, den Persalzen und Natriumperoxid.

3. Verfahren nach Anspruch 1 oder 2, bei dem das Metallkomplexierungsmittel Ethylendiamintetraessigsäure ist.

4. Verfahren nach einem der Ansprüche 1 bis 3, bei dem das lösliche Alkaliphosphat das Dinatriumphosphat ist.

## Claims

1. Process enabling textiles to be bleached without any deterioration in the presence of iron or rust particles in a bleaching bath containing an oxidizing agent, 1 to 2 g/l of metal-complexing agent and 5 to 10 g/I of sodium tetraborate pentahydrate, characterized in that the bleaching bath additionally contains:
Sodium metasilicate pentahydrate 0 to 8 g/l of bath
Soluble alkali metal phosphate 10 to 15 g/l of bath (estimated as the weight of anhydrous product)
Nonionic wetting agent 1 to 2 g/l of bath.

2. Process according to Claim 1, in which the said oxidizing agent is chosen from hydrogen peroxide, persalts and sodium peroxide.

3. Process according to either of Claims 1 and 2, in which the said metal-complexing agent is EDTA (ethylenediaminetetraacetic acid).

4. Process according to one of Claims 1 to 3, in which the said soluble alkali metal phosphate is disodium phosphate.
